# EUROPÄISCHE PATENTSCHRIFT

(11) **EP 4 225 959 B1**
(45) Veröffentlichungstag und Bekanntmachung des Hinweises auf die Patenterteilung: **12.11.2025**
(21) Anmeldenummer: 21798573.8
(22) Anmeldetag: 07.10.2021
(51) Int. Cl.: C22C 21/04, C22C 21/08, C22F 1/043, C22F 1/05

(54) **PLATTE AUS EINER GEWALZTEN ALUMINIUMLEGIERUNG UND EIN VERFAHREN ZUR HERSTELLUNG DIESER PLATTE**
PLATE MADE OF A ROLLED ALUMINIUM ALLOY AND PRODUCTION OF SUCH A PLATE
PLAQUE D'UN ALLIAGE D'ALUMINIUM LAMINÉ ET FABRICATION D'UNE TELLE PLAQUE

(30) Priorität: 07.10.2020 EP 20200645
(43) Veröffentlichungstag der Anmeldung: 16.08.2023
(73) Patentinhaber: AMAG rolling GmbH, 5282 Braunau am Inn - Ranshofen (AT)
(72) Erfinder: EBNER, Thomas, 5280 Braunau am Inn (AT); POGATSCHER, Stefan, 8700 Leoben (AT); SCHMID, Florian, 4020 Linz (AT)
(74) Vertreter: Jell, Friedrich
(86) Internationale Anmeldenummer: PCT/EP2021/077778
(87) Internationale Veröffentlichungsnummer: WO 2022/074153

(56) Entgegenhaltungen:
- EP-A1- 3 018 226
- CN-A- 104 711 499
- CN-A- 110 629 075
- US-A- 3 642 542
- US-A1- 2017 073 802

## Beschreibung

### Technisches Gebiet

Die Erfindung betrifft eine Platte aus einer gewalzten Aluminiumlegierung und ein Verfahren zur Herstellung dieser Platte.

Platten aus einer gewalzten EN AW-6082 Aluminiumlegierung sind bekannt. Derartige Platten können im Zustand T6 eine Streckgrenze (R_{p0,2}) um die 260 MPa erreichen.

### Stand der Technik

Um bei Platten aus einer gewalzten Al-Mg-Si Aluminiumlegierung ein feineres Korngefüge im rekristallisierten Zustand zu schaffen, ist es bekannt (EP1614760A1), die Legierung mit 0,1 bis 0,4 % Gew.-% Zirkonium (Zr) zu versetzen. Die Streckgrenzen (R_{p0,2}) der Platten im Zustand T4 mit oder ohne Zr-Gehalt sind im Wesentlichen gleich. Zudem offenbaren CN110629075A und US3642542A Al-Mg-Si Legierungen mit Zirkoniumzusatz.

### Darstellung der Erfindung

Die Erfindung hat sich daher die Aufgabe gestellt, eine Platte aus einer Al-Mg-Si Aluminiumlegierung in der Festigkeit, insbesondere Streckgrenze (R_{p0,2}), zu verbessern. Zudem ist es die Aufgabe der Erfindung, hierzu ein reproduzierbares Verfahren zu schaffen.

Die Erfindung löst die gestellte Aufgabe hinsichtlich der Platte durch die Merkmale des Anspruchs 1.

Wenn die Aluminiumlegierung von 0,7 bis 1,5 Gew.-% Silizium (Si), von 0,5 bis 1,3 Gew.-% Magnesium (Mg), von 0,05 bis 0,6 Gew.-% Mangan (Mn), von 0,1 bis 0,3 Gew.-% Zirkonium (Zr) aufweist, können die Voraussetzungen für eine erhöhte Festigkeit vorzugsweise in der Streckgrenze (R_{p0,2}) geschaffen werden. Mit dieser Komposition kann nämlich unter Berücksichtigung des erhöhten Zr Gehalts im Vergleich mit anderen gewalzten 6xxx Legierungen ein besonderes Gefüge der Platte eingestellt werden - nämlich ein im Wesentlichen erholtes Gefüge, also ein Gefüge mit einem niedrigen Anteil an rekristallisierten Körnern. Dafür weist die Platte ein teilrekristallisiertes Gefüge mit einem Rekristallisationsgrad kleiner 25 % auf, was für eine erhöhte Festigkeit sorgen kann, wenn sich zudem der nicht rekristallisierte Gefügebereich des Gefüges im erholten Zustand befindet und eine mittlere Subkorngröße in Walzrichtung kleiner 10 µm aufweist. So konnte überraschend festgestellt werden, dass aufgrund der Komposition der Aluminiumlegierung mit Zr vergleichsweise fein verteilte intermetallische Zr-haltige Teilchen, beispielsweise (Al,Si)₃Zr bzw. Al₃Zr Teilchen, im Gefüge ausbilden, was zu einem Pinnen der Subkorngrenzen für einen vergleichsweise niedrigen Rekristallisationsgrad unter Erreichung vergleichsweise kleiner Subkorngrößen führte. Mit dieser besonderen Mikrostruktur bzw. Gefüge der Platte kann die Streckgrenze (R_{p0,2}) der Platte erheblich gesteigert werden.

Die Aluminiumlegierung kann zudem zusätzlich jeweils optional eines oder mehrere der nachfolgend aufgezählten Elemente mit folgendem Gehalt enthalten: bis 0,5 Gew.-% Kupfer (Cu); bis 0,7 Gew.-% Eisen (Fe); bis 0,1 Gew.-% Chrom (Cr); bis 0,2 Gew.-% Titan (Ti); bis 0,5 Gew.-% Zink (Zn); bis 0,2 Gew.-% Zinn (Sn), bis 0,1 Gew.-% Strontium (Sr), bis 0,2 Gew.-% Vanadium (V), bis 0,2 Gew.-% Molybdän (Mo); Vorzugsweise ist die Platte aus einer gewalzten Aluminiumlegierung der 6xxx-Reihe.

Vorzugsweise ist der Rekristallisationsgrad geringer, um einen erhöhten Anteil an erholtem Gefüge zu erreichen. Dies insbesondere dann, wenn der Rekristallisationsgrad kleiner 15 % ist. Vorteilhaft ist der Rekristallisationsgrad kleiner 5 %, um einen hohen Anteil an erholter Struktur im Gefüge für hohe Festigkeiten sicherstellen zu können.

Vorstehendes kann weiter verbessert werden, wenn die mittlere Subkorngröße in Walzrichtung kleiner gleich 5 µm ist.

Die Festigkeit der Platte kann weiter erhöht werden, wenn diese den Zustand T6 aufweist, beispielsweise den Zustand T651.

Auf Grundlage des Zustands T6 kann unter anderem die Platte eine Streckgrenze (R_{p0,2}) von größer 350 MPa aufweisen.

Die Platte kann weiter verbessert werden, wenn die Aluminiumlegierung in einem oder mehreren der nachfolgend aufgezählten Elemente weiter abgestimmt wird:
Si: Weist die Aluminiumlegierung von 0,9 bis 1,3 Gew.-% Silizium (Si) auf, kann dies die Festigkeit weiter steigern. Insbesondere wenn die Aluminiumlegierung von 1,0 bis 1,2 Gew.-% Silizium (Si) aufweist.
Mg: Weist die Aluminiumlegierung von 0,75 bis 0,95 Gew.-%Magnesium (Mg) auf, kann damit ein Optimum an lösbarem Mg in der Aluminiumlegierung erreicht und zudem die Festigkeit durch Mg- und Si-haltigen Phasen weiter erhöht werden.
Mn: Mit einem Gehalt von 0,3 bis 0,5 Gew.-% Mangan (Mn) in der Aluminiumlegierung kann der Anteil an Mn als auch Zr enthaltende Teilchen erhöht werden, um die Festigkeit der Platte insbesondere im Zustand T6 weiter zu erhöhen.
Zr: Ein weiter erhöhter Gehalt an Zirkonium, nämlich von 0,15 bis 0,25 Gew.-% Zirkonium (Zr), kann die Festigkeit der Platte weiter steigern. Dies beispielsweise in dem Zr die Rekristallisation des Gefüges verbessert hemmt und eine erhöhte Dichte an Teilchen schafft. So konnte durch den erhöhten Zr-Gehalt eine vergleichsweise thermisch stabile Subkorngrenzenhärtung festgestellt werden, deren Aktivität selbst nach einer Wärmebehandlung bis zu 570 °C bestand. Vorstehendes wird weiter verbessert, wenn die Aluminiumlegierung von 0,18 bis 0,22 Gew.-% Zirkonium (Zr) aufweist.
Cu: Weist die Aluminiumlegierung von 0,1 bis 0,5 Gew.-% Kupfer (Cu) auf, kann dies die Festigkeit der Platte weiter steigern. Dabei trägt die Obergrenze von 0,5 Gew.-% Kupfer (Cu) dazu bei, die Korrosionsanfälligkeit der Platte gering zu halten.
Si+Mg+Cu: Si und Mg (beispielsweise bis zur maximalen Löslichkeit abgestimmt) in Kombination mit Cu kann ganz besonders zur Steigerung der Vol.-Fraktion an Ausscheidungen beitragen.
Fe: Zur weiteren Steigerung der Festigkeit kann zudem ein Gehalt von bis zu 0,7 Gew.-% Eisen (Fe) beitragen. Beispielsweise kann der Fe Gehalt mindestens 0,1 Gew.-% betragen.

Vorzugsweise weist die intermetallische Phase der Aluminiumlegierung Zr-haltige Teilchen mit einer mittleren Teilchengröße von maximal 100 nm (Nanometer) auf, wobei die Anzahl der Zr-haltigen Teilchen größer gleich 1 x 10⁶ Teilchen/mm² ist. Auf Grundlage solch einer Teilchengröße und Teilchenanzahl kann das Pinnen der Subkorngrenzen verbessert, und somit der Anteil an erholtem und nicht rekristallisiertem Gefüge weiter erhöht werden. Zudem kann dies die mittlere Subkorngröße des erholten Gefügebereichs weiter verringern, was die Festigkeit der Platte weiter steigern kann.

Vorstehendes kann weiter verbessert werden, wenn die mittlere Teilchengröße der Zr-haltigen Teilchen im Bereich von 30 nm bis 100 nm liegt.

Auch kann sich als vorteilhaft herausstellen, wenn die Anzahl der Zr-haltigen Teilchen kleiner gleich 100 x 10⁶ Teilchen/mm² ist.

Zudem kann vorteilhaft sein, wenn die Anzahl der Zr-haltigen Teilchen größer gleich 5 x 10⁶ Teilchen/mm² ist.

Nach Anspruch 9 wird die Platte für den Maschinenbau verwendet.

Die Erfindung löst die gestellte Aufgabe hinsichtlich des Verfahrens durch die Merkmale des Anspruchs 10.

Indem ein mehrstufiges Homogenisieren des Walzbarrens mit anschließendem, beschleunigtem Abkühlen (Abschrecken) auf Raumtemperatur, angewandt wird, kann im Vergleich mit anderen bekannten Verfahren ein im Wesentlichen erholtes Gefüge mit einem vergleichsweise niedrigen Rekristallisationsgrad und mit einer vergleichsweise geringen Subkorngröße reproduzierbar erzeugt werden. Dies in dem ein erstes Homogenisieren bei einer ersten Temperatur im Bereich von 300 °C bis 400 °C mit einer ersten Haltezeit von größer gleich 0,5 Stunden und ein daran anschließendes zweites Homogenisieren bei einer zweiten Temperatur im Bereich von 500 °C bis 10 °C unterhalb einer Solidustemperatur der Aluminiumlegierung, durchgeführt wird.

Im Allgemeinen wird erwähnt, dass unter einem beschleunigten Abkühlen (und oftmals als Abschrecken bezeichnet) eine schnellere Abkühlung als eine Abkühlung bei Raumtemperatur und ruhender Luft verstanden werden kann (vgl. Friedrich Ostermann, Anwendungstechnologie Aluminium, 3. Auflage, Erscheinungsjahr 2014: Abkühlen nach dem Lösungsglühen).

Vorzugsweise kann das erste Homogenisieren mit einer ersten Haltezeit von bis zu 4 Tagen und/oder einer maximalen Aufheizrate von 5 K/min erfolgen. Damit kann die Anzahl an Zr-haltigen Teilchen im Gefüge weiter erhöht werden.

Vorzugsweise erfolgt das zweite Homogenisieren mit einer zweiten Haltezeit von größer gleich 0,5 Stunden und bis zu 24 Stunden, um Konzentrationsunterschiede im Gefüge weiter zu verringern.

Das Warmwalzen des homogenisierten Walzbarrens kann bei einer Temperatur, die um 5 °C bis 100 °C geringer als die Solidustemperatur der Aluminiumlegierung ist, erfolgen, um eine präferierte Verformungsstruktur zu erhalten.

Das Lösungsglühen der Platte kann bei einer Temperatur im Bereich von 460 °C bis 580 °C und mit einer Haltezeit von 1 Minute bis 10 Stunden erfolgen.

Im Allgemeinen wird erwähnt, dass durch das Lösungsglühen eine möglichst vollständige Lösung der an der Aushärtung beteiligten Legierungselemente erreicht werden kann (vgl. Friedrich Ostermann, Anwendungstechnologie Aluminium, 3. Auflage, Erscheinungsjahr 2014, ISBN 987-3-662-43806-0, Seite 175)

Beispielsweise kann das Kaltauslagern bei Raumtemperatur mit einer Haltezeit von bis zu 8 Wochen erfolgen. Dies kann zur weiteren Vereinfachung des Verfahrens beitragen.

Das Warmauslagern kann bei einer Temperatur im Bereich 130 °C bis 210 °C und über eine Haltezeit von 1 bis 24 Stunden erfolgen, um die Festigkeit der Platte weiter zu steigern.

Vorstehendes kann weiter gesteigert werden, wenn die Wärmebehandlung die Platte in den Zustand T6, insbesondere T651, überführt.

Zum Nachweis der erzielten Effekte wurden gewalzte Halbzeuge, nämlich Platten A und B, mit jeweils einer Plattendicke 6 mm (Millimeter) aus einer jeweiligen gewalzten Aluminiumlegierungen

| Platte | Si Gew.-% | Mg Gew.-% | Cu Gew.-% | Mn Gew.-% | Fe Gew.-% | Zr Gew.-% | Solidustemperatur °C |
|---|---|---|---|---|---|---|---|
| A | 0,90 | 0,61 | 0,07 | 0,40 | 0,32 | - | 594 |
| B | 1,07 | 0,81 | 0,30 | 0,41 | 0,36 | 0,21 | 578 |

und als Rest Aluminium sowie herstellungsbedingt unvermeidbaren Verunreinigungen mit jeweils maximal 0,05 Gew.-% und gesamt höchstens 0,15 Gew.-% hergestellt. Im Allgemeinen ist für eine Platte eine Plattendicke von 4 mm bis 150 mm, insbesondere von 6 mm bis 40 mm, denkbar.

Die Legierung der Platte A ist eine EN AW-6082 Standardlegierung. Von dieser Standardlegierung EN AW-6082 ausgehend wurden die Legierungselemente Si, Mg und Cu im Gehalt erhöht. Die Platte B weist neben veränderten Si, Mg, Cu Gehalten zudem auch einen Zr Gehalt auf und stellt somit die erfindungsgemäße Ausführungsform dar.

Das Herstellverfahren ist nach Fig. 1 schematisch dargestellt, wobei diese in genannter Reihenfolge ein Homogenisieren (H) eines zuvor gegossenen Walzbarrens, ein Warmwalzen (WW) des homogenisierten Walzbarrens zu einer Platte, ein Lösungsglühen (LG), Kaltauslagern (KA), Kaltverformen (R) und Warmauslagern (WA) der Platte darstellt. Die durchgezogene Linie nach Fig. 1 zeigt den Verfahrensablauf zur Herstellung der Platte A und der Platte B teilweise. Teilweise dahin gehend, da Platte B beim Homogenisieren (H) zunächst nach der strichlierten Linie und dann weiter nach der durchgezogenen Linie behandelt wird. Dies stellt eine besondere Verfahrensverbesserung dar.

Die Platten A und B wurden nun folgenden Verfahrensschritten in genannter Reihenfolge unterworfen, wobei der Walzbarren für die Platte A eine andere Homogenisierung durchläuft, als dies bei dem Walzbarren für die Platte B der Fall ist:
a. Homogenisieren (H) eines gegossenen Walzbarrens:
   Walzbarren für die Platte A: einstufiges Homogenisieren (H2) bei einer Temperatur 550 °C (Grad Celsius) während einer Haltezeit von 2 h (Stunden) und einer Aufheizrate von 1 K/min (Kelvin/Minute);
   Walzbarren für die Platte B: zweistufiges Homogenisieren mit einem ersten Homogenisieren (H1) bei 350 °C während einer Haltezeit von 16 h und einer Aufheizrate von 1 K/min und mit einem zweiten Homogenisieren (H2) bei 550 °C während einer Haltezeit von 2 h, und einer Aufheizrate von 1 K/min, wobei das zweite Homogenisieren (H2) an das erste Homogenisieren (H1) direkt anschließt, wie in Fig. 1 zu erkennen ist.
b. Warmwalzen (WW) des homogenisierten Walzbarrens bei einer Temperatur von 540 °C zu einer Platte, ausgehend von einer Ausgangsdicke von 40 mm (Millimeter) auf 6 mm;
c. Lösungsglühen (LG) der Platte bei einer Temperatur 570 °C über eine Haltezeit von 20 min (Minuten) mit anschließendem, beschleunigtem Abkühlen unter Wasserabschreckung auf Raumtemperatur von 20 °C (RT);
d. Kaltauslagern (KA) der Platte mit einer Haltezeit von 14 Tagen und anschließendem Kaltumformen durch Recken der Platte mit einem Verformungsgrad von 2 %;
e. Warmauslagern (WA) der Platte bei einer Temperatur von 160 °C über eine Haltezeit von 14 h;

Die diesem Verfahren unterworfenen Platten A und B wurden mittels Zugversuchs (Zugprüfung laut Norm DIN EN 10002-1) hinsichtlich mechanischer Kennwerte 0,2 %-Dehngrenze R_{p0,2}, Zugfestigkeit Rₘ, Gleichmaßdehnung A_{g} und Bruchdehnung A untersucht.

**Tabelle 1: Mechanische Kennwerte der Platten A und B im Zustand T6, nämlich T651 (* in Walzrichtung)**

| | R_{p0,2} [MPa] | Δ R_{p0,2} [MPa] | Rₘ [MPa] | A [%] | Rekristallisationsgrad [%] | Mittlere Subkorngröße [µm]* | Zr-haltige Teilchen | |
|---|---|---|---|---|---|---|---|---|
| | | | | | | | Anzahl [Teilchen/mm²] | Mittlere Größe [nm] |
| **A** | 289 | - | 309 | 19 | 83,3 | - | - | - |
| **B** | 362 | **+73** | 392 | 15 | **4,3** | **5** | **7,52x10⁶** | **74** |

Zudem wurden von den beiden Platten, der Rekristallisationsgrad, die mittlere Subkorngröße sowie von den Zr-haltigen Teilchen im Gefüge die Anzahl und die mittlere Größe (die sich aus den maximalen Feret-Durchmessern dieser Zr-haltigen Teilchen errechnet) bestimmt. Der Rekristallisationsgrad wurde mithilfe eines JEOL 7200F FEG-SEM EBSD-Detektors unter Zuhilfenahme der beiden Bedingungen (a) über ein Korn gemittelte Misorientierung innerhalb eines Kernels der 3. Ordnung mit einer Schrittweite von 0,6 µm von unter 0,5° und (b) durchschnittlicher Bandkontrast von über 70 % vom maximalen, gemessenen Bandkontrast bestimmt. Die Werte der Zr-haltigen Teilchen der Platte B wurden mithilfe eines Rastertransmissionselektronenmikroskops (HAADF-Aufnahmen bei 17.000x Vergrößerung, Talos F200X G2 S-TEM) bestimmt.

Wie der Tabelle 1 zu entnehmen, weist die Platte B im Vergleich mit der Platte A, deutlich erhöhte Festigkeitswerte R_{p0,2} und Rₘ im Zustand T651 auf. Dies begründet sich jedoch nicht ausschließlich durch die erhöhte Zugabe von Si, Mg und Cu, was vornehmlich zu einer Steigerung der Ausscheidungsdichte und damit zu einer Festigkeitssteigerung führt. So beruht die Festigkeit der Platte A im Wesentlichen auf Ausscheidungen, insbesondere auf sich während einer Warmauslagerung bildende β"-Ausscheidungen (Si, Mg), in Kombination mit Fe- und/oder Mn-haltigen Teilchen, die das Gefüge bei höheren Temperaturen stabilisieren.

Im Gegensatz dazu kommt der deutliche Anstieg der 0,2-%-Dehngrenze (R_{p0,2}) der Platte B von 73 MPa im Vergleich mit der 6082-Platte A im Wesentlichen durch den härtesteigernden Effekt von Zr, bzw. dessen Teilchen Al₃Zr zustande. So findet sich im Gefüge eine erhöhte Menge an Zr-haltigen Teilchen (Al₃Zr), was den Gefügebereich mit nicht rekristallisierten Verformungsstruktur, die sich im Gefüge aufgrund des Warmwalzens bilden, stabilisiert. Nachfolgende Wärmebehandlungen, beispielsweise das Lösungsglühen bei einer vergleichsweise hohen Temperatur von 570 °C, führen im Wesentlichen zu keiner Rekristallisierung, sondern zu einer Erholung dieses Gefügebereichs, was unter Berücksichtigung der geringen mittleren Subkorngröße von 5 µm in Walzrichtung eine deutlich erhöhte Festigkeit bewirkt, als dies allein durch Zugabe von Si, Mg und Cu erreicht werden könnte. Der Festigkeitszuwachs der Platte B gegenüber der Platte A ist zudem auch in der Fig. 2 zu erkennen.

Untersuchungen der Teilchen zeigen ebenso erhebliche Unterschiede im Gefüge.

So weist die intermetallische Phase der Aluminiumlegierung der Platte B Zr-haltige Teilchen mit einer mittleren Teilchengröße von 74 nm auf. Die Anzahl der Zr-haltigen Teilchen liegt bei 7,52 x 10⁶ Teilchen/mm².

Im Vergleich dazu finden sich in der intermetallischen Phase der Aluminiumlegierung der Platte A ausschließlich Al(Fe,Mn,Cr)Si-haltige Teilchen. Diese weisen eine mittlere Teilchengröße von 101 nm auf. Die Anzahl dieser Al(Fe,Mn,Cr)Si-haltigen Teilchen liegt bei 1,2x10⁶ Teilchen/mm². Diese Teilchen-Werte der Platte A wurden mithilfe von Aufnahmen eines Rasterelektronenmikroskops (BSE-Aufnahmen bei 10.000 facher Vergrößerung, JEOL 7200F FEG-SEM) bestimmt.

Die Teilchen der Platte A sind daher nicht nur deutlich größer, deren Anzahl ist auch um ein Vielfaches geringer als dies für die Zr-haltige Teilchen der Platte B gilt, die zudem auch noch diese Al(Fe,Mn,Cr)Si-haltige Teilchen aufweist. Diese hohe Menge an vergleichsweise kleinsten Zr-haltige Teilchen der Platte B pinnt Subkorngrenzen verbessert und kann damit den Anteil an erholten Gefüge im Endzustand erhöhen sowie die eine weiter verringerte Subkorngrößen sicherstellen.

Diese Effekte führen zu einer besonders mechanisch standfesten Platte, zur Verwendung im Werkzeugbau.

Zudem konnte festgestellt werden, dass durch den Zr Gehalt in der Legierung die eingebrachte Energie beim Kaltumformen (Recken mit 2 % Verformungsgrad) durch das anschließende Warmauslagern nicht ausgelöscht wird, da auch hier der stabilisierende Effekt der Zr-haltigen Teilchen wirksam ist.

Im Allgemeinen wird festgehalten, dass "insbesondere" als "more particularly" ins Englische übersetzt werden kann. Ein Merkmal, dem "insbesondere" oder auch "gegebenenfalls, vorangestellt ist, ist als fakultatives Merkmal zu betrachten, das weggelassen werden kann, und stellt damit keine Einschränkung, beispielsweise der Ansprüche, dar. Das gleiche gilt für "vorzugsweise", ins Englische übersetzt als "preferably".

## Patentansprüche

1. Platte aus einer gewalzten Aluminiumlegierung mit folgenden Legierungsbestandteilen:
| | |
|---|---|
| von 0,7 bis 1,5 | Gew.-% Silizium (Si), |
| von 0,5 bis 1,3 | Gew.-% Magnesium (Mg) |
| von 0,05 bis 0,6 | Gew.-% Mangan (Mn), |
| von 0,1 bis 0,3 | Gew.-% Zirkonium (Zr), |
jeweils optional
| | |
|---|---|
| bis 0,5 | Gew.-% Kupfer (Cu), |
| bis 0,7 | Gew.-% Eisen (Fe), |
| bis 0,1 | Gew.-% Chrom (Cr), |
| bis 0,2 | Gew.-% Titan (Ti), |
| bis 0,5 | Gew.-% Zink (Zn), |
| bis 0,2 | Gew.-% Zinn (Sn), |
| bis 0,1 | Gew.-% Strontium (Sr), |
| bis 0,2 | Gew.-% Vanadium (V), |
| bis 0,2 | Gew.-% Molybdän (Mo) |
und als Rest Aluminium sowie herstellungsbedingt unvermeidbare Verunreinigungen mit jeweils maximal 0,05 Gew.-% und gesamt höchstens 0,15 Gew.-%,
**dadurch gekennzeichnet, dass** die Platte ein teilrekristallisiertes Gefüge mit einem Rekristallisationsgrad kleiner 25 % aufweist, wobei der nicht rekristallisierte Gefügebereich des Gefüges sich im erholten Zustand befindet und eine mittlere Subkorngröße in Walzrichtung kleiner 10 µm aufweist, wobei die mittlere Subkorngröße nach der in der Beschreibung angegebenen Methode ermittelt wird.

2. Platte nach Anspruch 1, **dadurch gekennzeichnet, dass** der Rekristallisationsgrad kleiner 15 %, insbesondere kleiner 5 %, ist.

3. Platte nach Anspruch 1 oder 2, **dadurch gekennzeichnet, dass** die mittlere Subkorngröße in Walzrichtung kleiner gleich 5 µm ist.

4. Platte nach einem der Ansprüche 1 bis 3, **dadurch gekennzeichnet, dass** die Platte den Zustand T6, insbesondere T651, aufweist.

5. Platte nach Anspruch 4, **dadurch gekennzeichnet, dass** die Platte eine Streckgrenze (R_{p0,2}) von größer 350 MPa aufweist.

6. Platte nach einem der Ansprüche 1 bis 5, **dadurch gekennzeichnet, dass** die gewalzte Aluminiumlegierung
von 0,9 bis 1,3 Gew.-%, insbesondere von 1,0 bis 1,2 Gew.-%, Silizium (Si) und/oder
von 0,75 bis 0,95 Gew.-% Magnesium (Mg) und/oder
von 0,3 bis 0,5 Gew.-% Mangan (Mn) und/oder
von 0,15 bis 0,25 Gew.-%, insbesondere von 0,18 bis 0,22 Gew.-%, Zirkonium (Zr)
und/oder
von 0,1 bis 0,5 Gew.-% Kupfer (Cu) und/oder
bis 0,5 Gew.-% Eisen (Fe)
aufweist.

7. Platte nach einem der Ansprüche 1 bis 6, **dadurch gekennzeichnet, dass** die intermetallische Phase der Aluminiumlegierung Zr-haltige Teilchen mit einer mittleren Teilchengröße von maximal 100 nm aufweist, wobei die Anzahl der Zr-haltigen Teilchen größer gleich 1 x 10⁶ Teilchen/mm² insbesondere größer gleich 5 x 10⁶ Teilchen/mm², ist, wobei die mittlere Teilchengröße und die Anzahl der Zr-haltigen Teilchen nach der in der Beschreibung angegebenen Methode ermittelt werden.

8. Platte nach Anspruch 7, **dadurch gekennzeichnet, dass** die mittlere Teilchengröße der Zr-haltigen Teilchen im Bereich von 30 nm bis 100 nm liegt und/oder dass die Anzahl der Zr-haltigen Teilchen kleiner gleich 100 x 10⁶ Teilchen/mm² ist und/oder dass die Anzahl der Zr-haltigen Teilchen größer gleich 5 x 10⁶ Teilchen/mm² ist.

9. Verwendung einer Platte nach einem der Ansprüche 1 bis 8 für den Maschinenbau.

10. Verfahren zur Herstellung einer Platte nach einem der Ansprüche 1 bis 8, wobei das Verfahren folgende Schritte in der angegebenen Reihenfolge umfasst:
Gießen eines Walzbarrens mit der Aluminiumlegierung,
mehrstufiges Homogenisieren des Walzbarrens mit anschließendem, beschleu-
nigtem Abkühlen auf Raumtemperatur, wobei das mehrstufige Homogenisieren wenigstens
ein erstes Homogenisieren bei einer ersten Temperatur im Bereich von 300 °C bis 400 °C mit einer ersten Haltezeit von größer gleich 0,5 Stunden und
ein daran anschließendes zweites Homogenisieren bei einer zweiten Temperatur im Bereich von 500 °C bis 10 °C unterhalb einer Solidustemperatur der Aluminiumlegierung, umfasst,
Warmwalzen des homogenisierten Walzbarrens zu der Platte und nachfolgender Wärmebehandlung, umfassend
Lösungsglühen der Platte mit anschließendem, beschleunigtem Abkühlen auf Raumtemperatur,
Kaltauslagern der lösungsgeglühten Platte, gegebenenfalls mit einer Kaltverformung mit einem Verformungsgrad im Bereich zwischen 0,5 und 10 %, und nachfolgendes Warmauslagern der Platte.

11. Verfahren nach Anspruch 10, wobei
das erste Homogenisieren mit einer ersten Haltezeit von bis zu 4 Tagen und/oder einer maximalen Aufheizrate von 5 K/min erfolgt und/oder dass
das zweite Homogenisieren mit einer zweiten Haltezeit von größer gleich 0,5 Stunden und bis zu 24 Stunden erfolgt.

12. Verfahren nach einem der Ansprüche 10 bis 11, wobei das Warmwalzen des homogenisierten Walzbarrens bei einer Temperatur, die um 5 °C bis 100 °C geringer als die Solidustemperatur der Aluminiumlegierung ist, erfolgt.

13. Verfahren nach einem der Ansprüche 10 bis 12, wobei das Lösungsglühen der Platte bei einer Temperatur im Bereich von 460 °C bis 580 °C erfolgt und mit einer Haltezeit von 1 Minute bis 10 Stunden erfolgt.

14. Verfahren nach einem der Ansprüche 10 bis 13, wobei das Kaltauslagern bei Raumtemperatur mit einer Haltezeit von bis zu 8 Wochen erfolgt.

15. Verfahren nach einem der Ansprüche 10 bis 14, wobei das Warmauslagern bei einer Temperatur im Bereich 130 °C bis 210 °C und über eine Haltezeit von 1 bis 24 Stunden erfolgt.

16. Verfahren nach einem der Ansprüche 10 bis 15, wobei die Wärmebehandlung die Platte in den Zustand T6, insbesondere T651, überführt.

## Claims

1. Plate made of a rolled aluminum alloy having the following alloy components:
from 0.7 to 1.5 wt% silicon (Si),
from 0.5 to 1.3 wt% magnesium (Mg)
from 0.05 to 0.6 wt% manganese (Mn),
from 0.1 to 0.3 wt.% zirconium (Zr),
each optionally
up to 0.5 wt.% copper (Cu),
up to 0.7 wt.% iron (Fe),
up to 0.1 wt.% chromium (Cr),
up to 0.2 wt.% titanium (Ti),
up to 0.5% by weight of zinc (Zn),
up to 0.2% by weight of tin (Sn),
up to 0.1% by weight of strontium (Sr),
up to 0.2% by weight of vanadium (V),
up to 0.2% by weight of molybdenum (Mo)
and the remainder aluminum, as well as unavoidable impurities resulting from the manufacturing process, each with a maximum of 0.05 wt.% and a total of no more than 0.15 wt.%,
**characterized in that** the plate has a partially recrystallized structure with a recrystallization degree of less than 25%, wherein the non-recrystallized area of the structure is in a recovered state and has an average subgrain size in the rolling direction of less than 10 µm, wherein the average subgrain size is determined according to the method specified in the description.

2. Plate according to claim 1, **characterized in that** the degree of recrystallization is less than 15%, more particularly less than 5%.

3. Plate according to claim 1 or 2, **characterized in that** the average subgrain size in the rolling direction is less than or equal to 5 µm.

4. Plate according to one of claims 1 to 3, **characterized in that** the plate has the T6 state, more particularly T651.

5. Plate according to claim 4, **characterized in that** the plate has a yield strength (R_{p0,2}) greater than 350 MPa.

6. Plate according to one of claims 1 to 5, **characterized in that** the rolled aluminum alloy comprises
from 0.9 to 1.3 wt.%, more particularly from 1.0 to 1.2 wt.%, silicon (Si)
and/or
from 0.75 to 0.95 wt.% magnesium (Mg) and/or
from 0.3 to 0.5 wt.% manganese (Mn) and/or
from 0.15 to 0.25 wt.%, more particularly from 0.18 to 0.22 wt.%, zirconium (Zr) and/or
from 0.1 to 0.5 wt.% copper (Cu) and/or
up to 0.5 wt.% iron (Fe).

7. Plate according to one of claims 1 to 6, **characterized in that** the intermetallic phase of the aluminum alloy has Zr-containing particles with a mean particle size of at most 100 nm, wherein the number of Zr-containing particles is greater than or equal to 1 x 10⁶ particles/mm², more particularly greater than or equal to 5 x 10⁶ particles/mm², wherein the average particle size and the number of Zr-containing particles are determined according to the method specified in the description.

8. Plate according to claim 7, **characterized in that** the average particle size of the Zr-containing particles is in the range from 30 nm to 100 nm and/or the number of Zr-containing particles is less than or equal to 100 x 10⁶ particles/mm² and/or the number of Zr-containing particles is greater than or equal to 5 x 10⁶ particles/mm².

9. Use of a plate according to one of claims 1 to 8 for mechanical engineering.

10. Method for producing a plate according to one of claims 1 to 8, wherein the method comprises the following steps in the order indicated:
casting a rolling ingot with the aluminum alloy,
multistage homogenization of the rolling ingot with subsequent accelerated cooling to room temperature, wherein the multi-stage homogenization comprises at least a first homogenization at a first temperature in the range of 300°C to 400°C with a first holding time of greater than or equal to 0.5 hours and a subsequent second homogenization at a second temperature in the range of 500°C to 10°C below a solidus temperature of the aluminum alloy,
hot rolling of the homogenized rolling ingot to form the plate and subsequent heat treatment, comprising
solution annealing of the plate with subsequent accelerated cooling to room temperature,
cold aging of the solution-annealed plate, optionally with cold deformation with a degree of deformation in the range between 0.5 and 10%, and subsequent warm aging of the plate.

11. Method according to claim 10, wherein the first homogenization is carried out with a first holding time of up to 4 days and/or a maximum heating rate of 5 K/min and/or that the second homogenization is carried out with a second holding time of greater than or equal to 0.5 hours and up to 24 hours.

12. Method according to one of claims 10 to 11, wherein the hot rolling of the homogenized rolling ingot takes place at a temperature which is 5°C to 100°C lower than the solidus temperature of the aluminum alloy.

13. Method according to one of claims 10 to 12, wherein the solution annealing of the plate is carried out at a temperature in the range of 460°C to 580°C and with a holding time of 1 minute to 10 hours.

14. Method according to one of claims 10 to 13, wherein the cold aging is carried out at room temperature with a holding time of up to 8 weeks.

15. Method according to one of claims 10 to 14, wherein the warm aging is carried out at a temperature in the range of 130°C to 210°C and with a holding time of 1 to 24 hours.

16. Method according to one of claims 10 to 15, wherein the heat treatment brings the plate into the T6 state, more particularly T651.

## Revendications

1. Plaque faite d'un alliage d'aluminium laminé contenant les éléments d'alliage suivants :
| | |
|---|---|
| de 0,7 à 1,5 | % en poids de silicium (Si), |
| de 0,5 à 1,3 | % en poids de magnésium (Mg) |
| de 0,05 à 0,6 | % en poids de manganèse (Mn), |
| de 0,1 à 0,3 | % en poids de zirconium (Zr), |
facultativement, dans tous les cas,
| | |
|---|---|
| jusqu'à 0,5 | % en poids de cuivre (Cu), |
| jusqu'à 0,7 | % en poids de fer (Fe), |
| jusqu'à 0,1 | % en poids de chrome (Cr), |
| jusqu'à 0,2 | % en poids de titane (Ti), |
| jusqu'à 0,5 | % en poids de zinc (Zn), |
| jusqu'à 0,2 | % en poids d'étain (Sn), |
| jusqu'à 0,1 | % en poids de strontium (Sr), |
| jusqu'à 0,2 | % en poids de vanadium (V), |
| jusqu'à 0,2 | % en poids de molybdène (Mo) |
et de l'aluminium pour le reste, ainsi que des impuretés inévitables dues à la fabrication, à raison de 0,05 % en poids chacune au maximum et 0,15 % en poids au total au maximum,
**caractérisée en ce qu'**elle présente une structure partiellement recristallisée avec un taux de recristallisation inférieur à 25 %, la région non recristallisée de la structure se trouvant dans l'état restauré et présentant une taille de sous-grains moyenne dans le sens du laminage inférieure à 10 µm, la taille de sous-grains moyenne étant déterminée selon la méthode indiquée dans le descriptif.

2. Plaque selon la revendication 1, **caractérisée en ce que** le degré de recristallisation est inférieur à 15 %, en particulier inférieur à 5 %.

3. Plaque selon la revendication 1 ou 2, **caractérisée en ce que** la taille de sous-grains moyenne dans le sens du laminage est inférieure ou égale à 5 µm.

4. Platte selon l'une des revendications 1 à 3, **caractérisée en ce que** la plaque présente l'état T6, en particulier T651.

5. Plaque selon la revendication 4, **caractérisée en ce que** la plaque présente une limite d'allongement (R_{p0,2}) supérieure à 350 MPa.

6. Platte selon l'une des revendications 1 à 5, **caractérisée en ce que** l'alliage d'aluminium laminé contient
de 0,9 à 1,3 % en poids, en particulier de 1,0 à 1,2 % en poids, de silicium (Si) et/ou
de 0,75 à 0,95 % en poids de magnésium (Mg) et/ou
de 0,3 à 0,5 % en poids de manganèse (Mn) et/ou
de 0,15 à 0,25 % en poids, en particulier de 0,18 à 0,22 % en poids, de zirconium (Zr) et/ou
de 0,1 à 0,5 % en poids de cuivre (Cu) et/ou
jusqu'à 0,5 % en poids de fer (Fe).

7. Plaque selon l'une des revendications 1 à 6, **caractérisée en ce que** la phase intermétallique de l'alliage d'aluminium contient des particules contenant du zirconium d'une taille moyenne de 100 nm au maximum, le nombre de particules contenant du zirconium étant supérieur ou égal à 1 x 10⁶ particules/mm², en particulier supérieur ou égal à 5 x 10⁶ particules/mm², la taille de particules moyenne et le nombre de particules contenant du zirconium étant déterminés par la méthode indiquée dans le descriptif.

8. Plaque selon la revendication 7, **caractérisée en ce que** la taille de particules moyenne des particules contenant du zirconium se situe de 30 nm à 100 nm et/ou **en ce que** le nombre des particules contenant du zirconium est inférieur ou égal à 100 x 10⁶ particules/mm² et/ou **en ce que** le nombre des particules contenant du zirconium est supérieur ou égal à 5 x 10⁶ particules/mm².

9. Utilisation d'une plaque selon l'une des revendications 1 à 8 pour la construction de machines.

10. Procédé pour la fabrication d'une plaque selon l'une des revendications 1 à 8, lequel procédé comprend les étapes suivantes, dans l'ordre indiqué :
coulée d'une billette avec l'alliage d'aluminium,
homogénéisation en plusieurs étapes de la billette puis refroidissement accéléré à température ambiante, l'homogénéisation en plusieurs étapes comprenant au moins une première homogénéisation à une première température comprise de 300 °C à 400 °C avec un premier temps de maintien à température supérieur ou égal à 0,5 heure, puis une deuxième homogénéisation à une deuxième température qui se situe de 500 °C à 10 °C en dessous d'une température de solidus de l'alliage d'aluminium,
laminage à chaud de la billette homogénéisée pour produire la plaque, suivi d'un traitement thermique comprenant
un recuit de mise en solution de la plaque, suivi d'un refroidissement accéléré à température ambiante,
un vieillissement à froid de la plaque mise en solution, éventuellement avec un formage à froid à un degré de déformation compris supérieur ou égal à 0,5 et 10 %, et un vieillissement à chaud de la plaque.

11. Procédé selon la revendication 10, dans lequel
la première homogénéisation est effectuée avec un premier temps de maintien à température de jusqu'à 4 jours et/ou avec un taux de montée en température maximal de 5 K/min et/ou en ce que
la deuxième homogénéisation est effectuée avec un deuxième temps de maintien à température supérieur ou égal à 0,5 heure et de jusqu'à 24 heures.

12. Procédé selon l'une des revendications 10 à 11, dans lequel le laminage à chaud de la billette homogénéisée est effectué à une température qui est inférieure de 5 °C à 100 °C à la température de solidus de l'alliage d'aluminium.

13. Procédé selon l'une des revendications 10 à 12, dans lequel le recuit de mise en solution de la plaque est effectué dans une plage de 460 °C à 580 °C et avec un temps de maintien à température de 1 minute à 10 heures.

14. Procédé selon l'une des revendications 10 à 13, dans lequel le vieillissement à froid est effectué à température ambiante avec un temps de maintien à température de jusqu'à 8 semaines.

15. Procédé selon l'une des revendications 10 à 14, dans lequel le vieillissement à chaud est effectué dans une plage de 130 °C à 210°C et sur un temps de maintien à température de 1 à 24 heures.

16. Procédé selon l'une des revendications 10 à 15, dans lequel le traitement thermique amène la plaque dans état T6, en particulier T651.
